# EUROPÄISCHE PATENTSCHRIFT

(11) **EP 2 183 419 B1**
(45) Veröffentlichungstag und Bekanntmachung des Hinweises auf die Patenterteilung: **12.09.2012**
(21) Anmeldenummer: 08785952.6
(22) Anmeldetag: 07.07.2008
(51) Int. Cl.: D04H 1/74, D04H 13/00, B32B 5/12, B23B 5/26, E04D 5/10

(54) **GRUNDVLIES FÜR TRILAMINATE**
BASE NON-WOVEN FIBRE FOR TRILAMINATES
NON-TISSÉ DE BASE POUR STRATIFIÉS À TROIS COUCHES

(30) Priorität: 22.08.2007 DE 102007039771; 23.05.2008 DE 102008024944
(43) Veröffentlichungstag der Anmeldung: 12.05.2010
(73) Patentinhaber: Eswegee Vliesstoff GmbH, 95028 Hof (DE)
(72) Erfinder: SCHLOTTER, Rudolf, 95028 Hof (DE); FRIEDRICH, Peter, 95111 Rehau (DE); HECK, Jürgen, 90429 Nürnberg (DE)
(74) Vertreter: Meissner, Bolte & Partner
(86) Internationale Anmeldenummer: PCT/EP2008/058771
(87) Internationale Veröffentlichungsnummer: WO 2009/024396

(56) Entgegenhaltungen:
- EP-A- 0 122 967
- EP-A- 0 179 162
- EP-A- 1 236 818
- EP-A- 1 477 300
- DD-A5- 292 489
- DE-A1- 2 260 677

## Beschreibung

Die Erfindung betrifft ein Grundvlies für Trilaminate, welche eine mit dem Grundvlies verbundene Folienmembran und eine darauf angeordnete Deckschicht aufweisen, gemäß Oberbegriff des Patentanspruchs 1.

Mehrschichtfolien mit einstellbarer Wasserdampfdurchlässigkeit, insbesondere zur Abdichtung beim Hausbau im Dachbereich, sind als sogenannte Dachunterspannbahnen bekannt. Zum Stand der Technik sei hier beispielsweise auf die DE 199 11 280 A1, die DE 199 44 819 A1 oder die DE 10 2005 038 863 A1 verwiesen. Derartige Folien bestehen aus einer wasserdampfdurchlässigen Basisschicht aus einem ersten Kunststoffmaterial und zumindest einer mit der Basisschicht gekoppelten Wasserdampfdurchlässigkeitskontrollierenden zweiten Schicht aus einem zweiten Kunststoffmaterial. Darüber hinaus kann eine dritte, als Deckschicht ausgebildete Lage vorhanden sein. Gemäß dem Gebrauchsmuster DE 297 00 987 U1 ist eine diffusionsoffene Dachunterspannbahn mit innerer Folienschicht enthaltend einen mindestens dreilagigen Verbund mit äußeren Vliesschichten auf Basis von thermoplastischen Kunststoffen und einer inneren Folienschicht bekannt. Um Reißfestigkeiten zu erhöhen, ist in der zitierten Lehre vorgeschlagen worden, äußere Vliesschichten auf Basis von Polyesterfilamenten mit einem Flächengewicht von 30 bis 120g/m² einzusetzen. Eine Festigkeitsverbesserung soll auch durch Einsatz von geprägten Vliesschichten ermöglicht werden.

Um einen möglichst guten Verbund der Vliesschichten mit einer inneren Folienschicht durch Kaschierung unter Anwendung von Wärme und Druck zu erzielen, ist es gemäß dem erläuterten Stand der Technik von Vorteil, die Vliesschichten aus Endlosfilamenten nicht nur auf der Basis von Polypropylen oder Polyethylen allein, sondern in Verbindung mit einem geringen Gehalt von Ethylenvinylacetat-Copolymeren auszubilden.

Maßgeblich für die Qualität des letztendlich erhaltenen Trilaminats ist die Reproduzierbarkeit der Eigenschaften des Grundvliesstoffes. Bisher wurden diesbezüglich Spinnvliesstoffe eingesetzt. Die Herstellung von Spinnvliesstoffen ist jedoch aufwendiger als diejenige von Wirrfaser-Vliesstoffen, die mit unterschiedlichen Methoden trocken oder nass bereitgestellt werden können. Üblicherweise werden Wirrfaser-Vliesstoffe durch Wirr- oder Stauchwalzen auf einer Krempel mit anschließender, z.B. Wasserverfestigung realisiert. Auch besteht die Möglichkeit, eine Faserorientierung durch Längs- oder Querlegen zu bewirken.

Aus dem Vorgenannten ist es daher Aufgabe der Erfindung, ein weiterentwickeltes Grundvlies speziell für Trilaminate anzugeben, wobei die Trilaminate eine mit dem Grundvlies verbundene Folienmembran und eine darauf anordenbare Deckschicht als Finalprodukt aufweisen.

Das zu schaffende Grundvlies soll kostengünstig und reproduzierbar hergestellt werden, wobei in einfacher Weise Mittel vorzusehen sind, die eine Haftung der aufzubringenden Folienmembran als Zwischenschicht des Trilaminats gestatten.

Die Lösung der Aufgabe der Erfindung erfolgt gemäß einer ersten Ausführungsform gemäß der Merkmalskombination nach Patentanspruch 1 sowie einer zweiten Ausführungsform gemäß der Merkmalskombination nach Patent-anspruch 9 wobei die Unteransprüche mindestens zweckmäßige Ausgestaltungen und Weiterbildungen umfassen.

Der erfindungsgemäße Grundgedanke besteht darin, bisher genutzte Spinnvliesstoffe durch Stapelfaser-Vliesstoffe zu ersetzen, wobei die Mittel zum thermischen Fixieren der Folienmembran sparsam und nach Möglichkeit im eigentlichen Herstellungsprozess des Grundvlieses auf- bzw. eingebracht werden. Dadurch ist die gewünschte Atmungsaktivität und Dampfdurchlässigkeit des Grundvlieses auf jeden Fall sichergestellt und eine ausreichende Festigkeit, insbesondere in Querrichtung, gewährleistet.

Den erfindungsgemäßen Ausführungsvarianten ist gemein, dass das Stapelfaservlies aus einem kreuzgelegten und längsgelegten Flor gebildet ist und zum Erhalt einer hydrophoben Oberfläche eine temperaturunterstützte Verdichtung erfolgt.

Gemäß der ersten Ausführungsform der Erfindung wird für die Bildung des kreuzgelegten Flors eine Mischung aus Polyesterfasern und Polypropylen-Schmelzfasern eingesetzt.
Der Anteil an Polypropylen-Schmelzfasern beträgt bezogen auf die Gesamtmenge etwa 10 bis 25% und liegt bevorzugt bei ca. 12,5%.

Die Mischung der Kreuzkrempel liegt bei dieser Ausführungsform der Erfindung bei 80% Polyesterfasern (PES) und 20% Polypropylen-Schmelzfasern (PP) mit PES 1,7 dtex bei einer Faserlänge im Wesentlichen 38mm sowie PP 2,2 dtex bei einer Faserlänge von im Wesentlichen 40mm.

Die Mischung der Längskrempel kann bis zu 100 % PES enthalten, welches eines Faserfeinheit von 1,7 dtex oder 3,3 dtex aufweist und vorzugweise aus 40% 1,7 dtex und 60% 3,3 dtex bei im Wesentlichen übereinstimmender Faserlänge im Bereich zwischen 30 und 40mm besteht.

Das Verhältnis der Mischungen Kreuzkrempel / Längskrempel kann bei 10:1 - 1:1 liegen, zweckmäßigerweise jedoch bei 5:3.

Die vorerwähnte temperaturunterstützte Verdichtung zum Erhalt einer glatten Oberfläche erfolgt über mehrere Stufen mit steigenden Drücken. So kann an einem ersten Verfestigungsbalken ein Druck von 60 - 80 bar, bei einem zweiten Verfestigungsbalken ein Druck von 110 - 130 bar und bei einem dritten Verfestigungsbalken ein Druck von 160 - 180 bar eingestellt werden, wobei die angegebenen Wertebereiche keine Absolutwerte darstellen In einer bevorzugten Ausführungsform betragen die Drücke vom ersten über den zweiten bis zum dritten Verfestigungsbalken 70 bar, 120 bar und 170 bar. Diese Einstellungen sind bei Flächengewichten im Bereich von 55 bis 95g/m² nahezu identisch.

Bei dem Grundvlies gemäß der zweiten Ausführungsform wird wiederum ein Stapelfaservlies aus kreuzgelegtem Flor gebildet, wobei hierfür eine Mischung aus PES-Fasern mit Anteilen von 1,7 dtex bis 3,3 dtex eingesetzt wird. Als Haftmittel für die Folienmembranschicht kommt ein Polyethylen-Streupulver zum Einsatz, welches einseitig aufgebracht ist. Die PE-Streupulverschicht wird im Rahmen einer temperaturunterstützten Verdichtung, d.h. Druckbehandlung fixiert und geglättet.

Die aufgebrachte Polyethylen-Streupulvermenge liegt im Bereich zwischen 4 und 20 g/m², vorzugsweise bei 6 - 10 g/m². Anstelle des Polyethylen-Streupulvers können auch vergleichbare Thermoplaste oder thermisch aktivierbare, reaktive Kleber bei einer Korngröße von 0 - 1.000 µm, vorzugsweise 100 - 500 µm verwendet werden.

Der kreuzgelegte Faserflor kann bei allen Ausführungsformen eine spezifizierende Ausrüstung aufweisen.

Insbesondere der längsgelegte Faserflor weist einseitig einen Binder - und/oder Pigmentauftrag auf.

Die Erfindung soll nachstehend anhand von Ausführungsbeispielen näher erläutert werden.

Gemäß einem ersten Ausführungsbeispiel wird ein Grundvlies mit einem Flächengewicht im Bereich von 50 bis 90 g/m² geschaffen.

Der Grundvliesstoff sollte eine sehr gleichmäßige Gewichtsverteilung senkrecht zur Laufrichtung aufweisen, um die gewünschte Dimensionsstabilität bzw. den Temperaturdurchgang beim Kalandrieren zu gewährleisten.

Die Haftung zur PE-Folienmembran wird gemäß diesem Ausführungsbeispiel über einen Anteil von PP-Schmelzfaser im kreuzgelegten Flor ausgelöst. Die Mischung in der Kreuzkrempel PES zu PP beträgt im Wesentlichen 80:20 mit einem Anteil PES 1,7 dtex, 38mm Faserlänge, und einem Anteil PP 2,2 dtex bei ca. 40mm Faserlänge.

Die Mischung in der Längskrempel geht von 100% PES aus, davon 40% PES 1,7 dtex 38mm Faserlänge und 60% 3,3 dtex bei 38mm Faserlänge.

Die Verhältnisse zwischen Mischung Kreuzkrempel und Mischung Längskrempel liegen bei im Wesentlichen 5:3, so dass sich ein absoluter Anteil von PP in Höhe von 12,5% bei einem Anteil von 87,5% PES ergibt.

Eine Verbesserung der Haftung der Folienmembran ist bei einer Verdoppelung der PP-Menge auf absolut 25% möglich.

Um ein Auslösen der PP-Schmelzfaser zu verhindern, wird die maximale Warentemperatur durch entsprechende Einstellung der Trockner auf ca. 150 °C begrenzt.

Die Verfestigung bei der Kreuzlegung erfolgt durch einen Wasserstrahl. Zurückbleibende Restfeuchte dient als Netzmittel und sorgt bei Schaumapplikations-Ausrüstung für einen entsprechend homogenen Farb- und Binderauftrag auf die Vliesoberfläche. Der Druck zum Glätten, d.h. der temperaturunterstützte Verdichtung wird mit einer maximalen Bandspannung gefahren. Zusätzliche Ionisierungsstäbe nehmen unerwünschte elektrische Aufladungen von der Grundvliesoberfläche.

Die Ausrüstung erfolgt beispielsweise so, dass der längsgelegte Faserflor einen Binderauftrag bis zu 10g/m² und einen Pigmentauftrag bis zu 1g/m² einseitig auf der Oberseite erhält. Die temperaturunterstützte Verdichtung der Vliesoberfläche schafft eine kostengünstige, hydrophobe Oberfläche.

Bei einem zweiten Ausführungsbeispiel der Erfindung besteht die Fasermischung sowohl für die Kreuzkrempel als auch für die Längskrempel aus 100% PES-Fasern, hierunter eine Mischung von Fasern 1,7 dtex und 3,3 dtex.

Um die notwendige Haftung der Folienmembran zu gewährleisten, erfolgt eine Inline-Streuung eines thermoplastischen oder thermisch aktivierbarem reaktiven Pulvers wie z. B. eines PE-Pulvers mit Schmelzpunkt 110 °C und MFI < 100. Die Menge des aufzubringenden Haftmittels liegt im Bereich von 4 bis 20 g/m², vorzugsweise bei 6 - 10 g/m².

Das aufgebrachte Pulver wird auch bei diesem Ausführungsbeispiel einer Glättung durch temperaturunterstützte Verdichtung unterzogen, wobei die Temperatur zum Fixieren und Glätten des Pulvers von der Art und Menge des verwendeten PE-Pulvers abhängig ist und bei PE-Schaum beispielsweise ca. 150 ° C beträgt.

## Patentansprüche

1. Grundvlies für Trilaminate, welche eine mit dem Grundvlies verbundene Folienmembran und eine darauf angeordnete Deckschicht aufweisen,
**dadurch gekennzeichnet, dass**
als Grundvlies ein Stapelfaservlies aus kreuzgelegtem und längsgelegtem Flor gebildet ist, wobei hierfür eine Mischung aus Polyesterfasern und Polypropylen-Schmelzfasern eingesetzt wird und weiterhin zum Erhalt einer hydrophoben Oberfläche eine temperaturunterstützte Verdichtung und Glättung erfolgt, wobei die temperaturunterstützte Verdichtung über mehrere Stufen bei steigenden Drücken vorgenommen wird.

2. Grundvlies nach Anspruch 1,
**dadurch gekennzeichnet, dass**
der Anteil der Polypropylen(PP)-Schmelzfasern bezogen auf die Gesamtmischung bei 10% bis 25%, bevorzugt bei 12,5% liegt.

3. Grundvlies nach Anspruch 1,
**dadurch gekennzeichnet, dass**
die Mischung der Kreuzkrempel bei 80% Polyesterfasern (PES) und 20% PP mit PES 1,7 dtex, Faserlänge im Wesentlichen 38mm, sowie PP 2,2 dtex, Faserlänge im Wesentlichen 40mm liegt.

4. Grundvlies nach Anspruch 3,
**dadurch gekennzeichnet, dass**
die Mischung der Längskrempel 100 % PES enthält und eine Faserfeinheit von 1,7 dtex oder 3,3 dtex aufweist.

5. Grundvlies nach Anspruch 4,
**dadurch gekennzeichnet, dass**
die Mischung der Längskrempel aus 40% 1,7 dtex und 60% 3,3 dtex besteht.

6. Grundvlies nach Anspruch 3, 4 oder 5,
**dadurch gekennzeichnet, dass**
dass Verhältnis der Mischungen Kreuzkrempel / Längskrempel bei 10:1 -1:10 liegt.

7. Grundvlies nach Anspruch 3, 4, 5 oder 6,
**dadurch gekennzeichnet, dass**
das Verhältnis der Mischungen Kreuzkrempel / Längskrempel bei ca. 5:3 liegt.

8. Grundvlies nach einem der vorangegangenen Ansprüche,
**dadurch gekennzeichnet, dass**
über den PP-Schmelzfaseranteil im kreuzgelegtem Faserflor eine Verbindung zur Folienmembran des Trilaminats realisierbar ist.

9. Grundvlies für Trilaminate, welche eine mit dem Grundvlies verbundene Folienmembran und eine darauf angeordnete Deckschicht aufweisen,
**dadurch gekennzeichnet, dass**
als Grundvlies ein Stapelfaservlies aus kreuzgelegtem und tängsgetegtem Flor gebildet ist, wobei hierfür eine Mischung aus Polyesterfasern mit Anteilen von 1,7 dtex bis 3,3 dtex eingesetzt wird und als Haftmittel für die Folienmembranschicht Polyethylen-Streupulver einseitig aufgebracht ist und die Polyethylen-Streupulverschicht durch temperaturunterstützte Verdichtung fixiert und geglättet ist.

10. Grundvlies nach Anspruch 9,
**dadurch gekennzeichnet, dass**
die aufgebrachte Polyethylen-Streupulvermenge bei 4g/m² bis 20 g/m² liegt.

11. Grundvlies nach einem der vorangegangenen Ansprüche,
**dadurch gekennzeichnet, dass**
der kreuzgelegte Faserflor eine Ausrüstung aufweist.

12. Grundvlies nach einem der Ansprüche 1 bis 8,
**dadurch gekennzeichnet, dass**
der längsgelegte Faserflor einen einseitigen Binder- und/oder Pigmentauftrag aufweist.

## Claims

1. Base non-woven for trilaminates, comprising a film membrane connected to the base non-woven and a covering layer arranged thereon,
**characterized in that**
a staple fiber non-woven of crosswise laid and lengthwise laid web is formed as base non-woven, wherein a mixture of polyester fibers and polypropylene melt fibers is used and, furthermore, a temperature-supported compaction and smoothing is carried out to obtain a hydrophobic surface, wherein the temperature-supported compaction is carried out over several stages at increasing pressures.

2. Base non-woven according to claim 1,
**characterized in that**
the portion of the polypropylene (PP) melt fibers in relation to the total mixture is 10% to 25%, preferably 12.5%.

3. Base non-woven according to claim 1,
**characterized in that**
the mixture of the crosswise cards includes 80% polyester fibers (PES) and 20% PP, with PES having a 1.7 dtex, fiber length substantially 38mm, and PP a 2.2 dtex, fiber length substantially 40mm.

4. Base non-woven according to claim 3,
**characterized in that**
the mixture of the lengthwise cards includes 100% PES and has a fiber count of 1.7 dtex or 3.3 dtex.

5. Base non-woven according to claim 4,
**characterized in that**
the mixture of the lengthwise cards consists of 40% 1.7 dtex and 60% 3.3 dtex.

6. Base non-woven according to claim 3, 4 or 5,
**characterized in that**
the ratio of the mixtures crosswise cards / lengthwise cards is 10:1 - 1:10.

7. Base non-woven according to claim 3, 4, 5 or 6,
**characterized in that**
the ratio of the mixtures crosswise cards / lengthwise cards is about 5:3.

8. Base non-woven according to one of the preceding claims,
**characterized in that**
a connection to the film membrane of the trilaminate can be realized by the PP melt fiber portion in the crosswise laid fiber web.

9. Base non-woven for trilaminates, comprising a film membrane connected to the base non-woven and a covering layer arranged thereon,
**characterized in that**
a staple fiber non-woven of crosswise laid and lengthwise laid web is formed as base non-woven, wherein a mixture of polyester fibers with portions of 1.7 dtex to 3.3 dtex is used and polyethylene dusting powder is applied to one side as bonding agent for the film membrane layer, and the polyethylene dusting powder layer is fixed and smoothed by temperature-supported compaction.

10. Base non-woven according to claim 9,
**characterized in that**
the amount of applied polyethylene dusting powder is 4g/m² to 20 g/m².

11. Base non-woven according to one of the preceding claims,
**characterized in that**
the crosswise laid fiber web includes a finish.

12. Base non-woven according to one of claims 1 to 8,
**characterized in that**
the lengthwise laid fiber web includes a binder coat and/or pigment coat on one side.

## Revendications

1. Non-tissé de base pour stratifiés à trois couches, qui comprennent une membrane en feuille reliée au non-tissé de base et une couche de recouvrement agencée sur celle-ci,
**caractérisé en ce que**
un non-tissé en fibres discontinues est formé à titre de non-tissé de base à partir d'un voile posé en croix et posé en long, pour lequel on emploie un mélange de fibres de polyester et de fibres fondues de polypropylène, et dans lequel pour obtenir une surface hydrophobe, il se produit un compactage et un lissage assisté en température, tels que le compactage assisté en température est exécuté sur plusieurs passes avec des pressions croissantes.

2. Non-tissé de base selon la revendication 1,
**caractérisé en ce que** la part des fibres fondues de polypropylène (PP), par référence au mélange total, est de 10 % à 25 %, de préférence aux alentours de 12,5 %.

3. Non-tissé de base selon la revendication 1,
**caractérisé en ce que** le mélange de la carde en croix est aux alentours de 80 % de fibres de polyester (PES) et 20 % de PP avec PES de 1,7 dtex, une longueur de fibre sensiblement égale à 30 mm, ainsi que du PP à 2,2 décitex et une longueur de fibre sensiblement égale à 40 mm.

4. Non-tissé de base selon la revendication 3,
**caractérisé en ce que** le mélange de la carde en long contient 100 % de PES et une finesse de fibres de 1,7 dtex ou 3,3 dtex.

5. Non-tissé de base selon la revendication 4,
**caractérisé en ce que** le mélange de la carde en long est formé de 40 % de fibres à 1,7 dtex et 60 % de fibres à 3,3 dtex.

6. Non-tissé de base selon la revendication 3, 4 ou 5,
**caractérisé en ce que** le rapport des mélanges carde en croix/carde en long est dans la plage de 10:1 à 1: 10.

7. Non-tissé de base selon la revendication 3, 4, 5 ou 6,
**caractérisé en ce que** le rapport des mélanges carde en croix/carde en long est d'environ 5:3.

8. Non-tissé de base selon l'une des revendications précédentes,
**caractérisé en ce que**, au moyen de la part de fibres fondues de PP dans le voile de fibres posé en croix, il est possible de réaliser une liaison avec la membrane en feuille du stratifié à trois couches.

9. Non-tissé de base pour stratifiés à trois couches, qui comprennent une membrane en feuille reliée au non-tissé de base et une couche de recouvrement agencée sur celle-ci,
**caractérisé en ce que**
un non-tissé en fibres discontinues est formé à titre de non-tissé de base à partir d'un voile posé en croix et posé en long, pour lequel on emploie un mélange de fibres de polyester avec des parts de fibres de 1,7 dtex à 3,3 dtex, et à titre d'agent adhésif pour la couche de la membrane en feuille on applique sur un côté une poudre pulvérisée de polyéthylène et la couche de poudre pulvérisée de polyéthylène est fixée et lissée par compactage assisté en température.

10. Non-tissé de base selon la revendication 9,
**caractérisé en ce que** la quantité de poudre pulvérisée de polyéthylène appliquée est de 4g/m² à 20 g/m².

11. Non-tissé de base selon l'une des revendications précédentes,
**caractérisé en ce que** la nappe de fibres posées en croix comporte une armature.

12. Non-tissé de base selon l'une des revendications 1 à 8,
**caractérisé en ce que** la nappe de fibres posées en long comporte une application unilatérale de liant et/ou de pigment.
